# EUROPÄISCHE PATENTSCHRIFT

(11) **EP 1 106 927 B1**
(45) Veröffentlichungstag und Bekanntmachung des Hinweises auf die Patenterteilung: **17.03.2004**
(21) Anmeldenummer: 00121120.0
(22) Anmeldetag: 28.09.2000
(51) Int. Cl.: F23R 3/00

(54) **Verfahren zum Herstellen einer Brennkammer eines Gasturbinen-Triebwerks**
Method of manufacturing a gas turbine engine combustion chamber
Procédé de fabrication d'une chambre de combustion de turbo-réacteur

(30) Priorität: 09.12.1999 DE 19959292
(43) Veröffentlichungstag der Anmeldung: 13.06.2001
(73) Patentinhaber: Rolls-Royce Deutschland Ltd & Co KG, 15827 Dahlewitz (DE)
(72) Erfinder: Schreiber, Karl, 15806 Mellensee (DE); Flöge, Heike, 15806 Zossen (DE)
(74) Vertreter: Weber, Joachim, Dr.

(56) Entgegenhaltungen:
- EP-A- 0 753 704
- EP-A- 0 892 218
- WO-A-99/06771
- US-A- 4 296 606
- US-A- 4 708 750
- PATENT ABSTRACTS OF JAPAN vol. 1995, no. 04, 31. Mai 1995 (1995-05-31) -& JP 07 027335 A (HITACHI LTD), 27. Januar 1995 (1995-01-27)

## Beschreibung

Die Erfindung betrifft ein Verfahren zum Herstellen einer Brennkammer eines Gasturbinen-Triebwerks, die aus einzelnen durch Gießen gefertigten Wandteilen besteht. Zum technischen Umfeld wird beispielshalber auf die EP 0 753 704 A1 verwiesen.

Üblicherweise werden Gasturbinen-Brennkammern aus geschmiedeten und/oder gewalzten Ringen hergestellt, die anschließend zerspant und geeignet gebohrt werden. Zur Erzielung einer erhöhten thermischen Belastbarkeit werden teilweise sog. Thermal Barrier Coatings auf die Ringe aufgebracht. Der thermisch besonders hoch belastete Dom der Brennkammer ist in manchen Ausführungsformen als Gußteil hergestellt und besteht dabei aus einer hochwarmfesten Nickelbasis-Gußlegierung. Die Ringe und der Brennkammer-Dom werden üblicherweise durch Schweißen miteinander verbunden, jedoch besitzt diese Schweißverbindung, bedingt durch die eingeschränkte thermische Belastbarkeit des benötigten Schweißzusatzwerkstoffes, nicht die thermische Belastbarkeit des Gußwerkstoffes.

Durch die Fertigungsroute als geschmiedeter Ring mit anschließender Zerspanung und ggf. folgendem Einschweißen des gegossenen Domes ist der Fertigungsaufwand sehr groß. Ferner haben die verfügbaren Schmiedewerkstoffe gegenüber verfügbaren Feingußwerkstoffen Nachteile in der thermo-mechanischen Belastbarkeit von mehr als 100°C, wodurch ein erheblicher Anteil der im Verdichter des Gasturbinen-Triebwerks verdichteten Luft für die Bauteilkühlung auch der Brennkammer benötigt wird und somit für die Verbrennung nicht zur Verfügung steht. Dies wirkt sich ungünstig auf die Leistungsdichte und auf den spezifischen Kraftstoffverbrauch und die Schadstoffemission des Gasturbinen-Triebwerks aus.

In der oben genannten EP 0 753 704 A1 ist eine Gasturbine beschrieben, deren Brennkammer sowie ein sich an diese anschließendes Übergangsstück zum nachgeschalteten Turbinenabschnitt jeweils als zylindrische Gußstücke ohne Schweißnaht ausgebildet sind, und die ihrerseits durch Schutzgasschweißen miteinander verbunden werden. Komplett d.h. einstückig giessbar so wie in dieser Schrift vorgeschlagen sind jedoch nur sehr kleine Brennkammern für Gasturbinen-Triebwerke mit geringer Schubkraft. Im Schubbereich über 10.000 lbs. Startschub ist bereits allein aufgrund der Brennkammergröße und den gestellten Maß- und Qualitätsanforderungen eine Fertigung der Brennkammer durch Gießen nicht wirtschaftlich realisierbar.

Hiermit soll nun aufgezeigt werden, wie auch größere Brennkammern von Gasturbinen-Triebwerken vollständig aus Gußmaterial, d.h. aus durch Gießen gefertigten Wandteilen hergestellt werden können (= Aufgabe der vorliegenden Erfindung). Die Lösung dieser Aufgabe ist dadurch gekennzeichnet, daß die Wandteile durch Laserschweißen miteinander verbunden und somit zur Brennkammer zusammengesetzt werden. Vorteilhafte Weiterbildungen sind Inhalt der Unteransprüche.

Erfindungsgemäß sollen die einzelnen Guß-Wandteile einer Gasturbinen-Brennkammer durch Laserschweißen miteinander verbunden werden. Insbesondere wenn es sich beim Gußmaterial um eine hochwarmfeste Nickelbasis-Gußlegierung handelt, ist aufgrund der geringen Energieeinbringung des Laserschweißens eine rißfreie Verbindung von Wandteilen aus Nickelbasis-Gußwerkstoffen möglich, wobei kein thermisch weniger belastbarer Zusatzwerkstoff benötigt wird. Die rißfreie Schweißbarkeit wurde bspw. an der hochwarmfesten Gußlegierung C1023 nachgewiesen.

Die einzelnen Wandteile der Brennkammer können somit bevorzugt im Feingußverfahren hergestellt werden und nach ggf. notwendiger Bearbeitung der Fügekanten durch Laserschweißen gefügt, d.h. miteinander verbunden werden, wobei diese Laser-Schweißung auch mit den inzwischen sehr preiswerten Diodenlasem möglich ist. Bevorzugt handelt es sich bei den einzelnen Wandteilen dabei um Segmente der ringförmigen oder kreisförmigen Brennkammer, d.h. betrachtet man die Brennkammer in einem zur Brennkammer-Längsachse senkrechten Querschnitt, so erkennt man die zu einem Kreis bzw. Kreisring aneinander gereihten Wandteile, die jeweils Segmente dieses Kreises oder Kreisringes darstellen, und die sich jeweils in Richtung der Brennkammer-Längsachse, bevorzugt über deren gesamte Länge, erstrecken. In einer Ringkammer sind bekanntermaßen mehrere Brenner angeordnet, wobei an einer erfindungsgemäß gefertigten Brennkammer jeweils ein Wandteil bzw. Segment einem Brenner zugeordnet sein kann.

Mit dem vorgeschlagenen Verfahren ergeben sich geringere Herstellkosten sowie eine erhöhte thermomechanische Belastbarkeit der Brennkammer und daraus resultierend bezüglich des Gasturbinen-Triebwerkes eine erhöhte spezifische Leistungsdichte, ein reduzierter spezifischer Kraftstoffverbrauch, sowie eine reduzierte Schadstoffemission.

## Patentansprüche

1. Verfahren zum Herstellen einer Brennkammer eines Gasturbinen-Triebwerkes, die aus einzelnen durch Gießen gefertigten Wandteilen besteht,
**dadurch gekennzeichnet, daß** die Wandteile durch Laserschweißen miteinander verbunden und somit zur Brennkammer zusammengesetzt werden.

2. Verfahren nach Anspruch 1,
**dadurch gekennzeichnet, daß** es sich bei den einzelnen Wandteilen um Segmente der ringförmigen oder kreisförmigen Brennkammer handelt.

3. Verfahren nach Anspruch 1 oder 2,
**dadurch gekennzeichnet, daß** es sich beim Gußmaterial der Wandteile um eine hochwarmfeste Nickelbasis-Gußlegierung handelt.

## Claims

1. Method for the manufacture of a combustion chamber of a gas-turbine engine which consists of individual wall sections made by casting,
**characterized in that** the wall sections are joined by laser welding to make up the combustion chamber.

2. Method of Claim 1,
**characterized in that** the individual wall sections are segments of the annular or circular combustion chamber.

3. Method of Claim 1 or 2,
**characterized in that** the casting material for the wall sections is a high-temperature nickel-base casting alloy.

## Revendications

1. Procédé de fabrication d'une chambre de combustion de réacteur de turbine à gaz, composée de parties individuelles de paroi fabriquées par coulée,
**caractérisé en ce que**
les parties de paroi sont reliées entre elles par soudage au laser de manière à être assemblées pour former la chambre de combustion.

2. Procédé selon la revendication 1,
**caractérisé en ce que**
concernant les parties individuelles de paroi, il s'agit de segments de la chambre de combustion en forme d'anneaux ou de cercles.

3. Procédé selon la revendication 1 ou 2,
**caractérisé en ce que**
concernant le matériau coulé constituant les parties de paroi, il s'agit d'un alliage coulé à base de nickel, hautement réfractaire.
